# EUROPÄISCHE PATENTSCHRIFT

(11) **EP 2 728 042 B1**
(45) Veröffentlichungstag und Bekanntmachung des Hinweises auf die Patenterteilung: **14.10.2015**
(21) Anmeldenummer: 12007502.3
(22) Anmeldetag: 03.11.2012
(51) Int. Cl.: D01B 1/10

(54) **Verfahren zur Vereinzelung von Naturfasern**
Method for separation of natural fibres
Méthode pour la séparation de fibres naturelles

(43) Veröffentlichungstag der Anmeldung: 07.05.2014
(73) Patentinhaber: Thewes, Reinhold, 57258 Freudenberg (DE)
(72) Erfinder: Thewes, Reinhold, 57258 Freudenberg (DE)

(56) Entgegenhaltungen:
- WO-A1-96/35831

## Beschreibung

Die vorliegende Erfindung betrifft die Gewinnung hochwertiger Naturfasern.

Naturfasern haben den Vorteil gegenüber den Synthese-Fasern, dass sie aus nachwachsenden Rohstoffen gewonnen werden können. Zudem haben Naturfasern größtenteils noch immer Eigenschaften, die den Synthese-Fasern überlegen sind. Hierzu gehört neben Wasseraufnahmevermögen und Hautverträglichkeit im Bereich der Bekleidungsindustrie auch die unkomplizierte Entsorgung von Produkten aus Naturfasern. Naturfasern werden in Europa und Nordamerika größtenteils aus dem Anbau von Stängelfasern wie Flachs, Hanf, Jute, Ramie, Nessel, Kenaf u. a. gewonnen. Entsprechend den klimatischen Bedingungen werden in anderen Teilen der Welt Naturfasern aus Baumwolle oder Kokos (sog. Fruchtfasern) oder Sisal und Faserbanane gewonnen. Mit Ausnahme der Baumwolle bietet die Naturfaser i. d. R. nur Faserbündel, die es gilt aufzuschließen, um eine möglichst hochwertige Faserqualität mit dünnem Einzelfaserdurchmesser zu gewinnen. Insbesondere die Stängelfasern, oder auch Bastfasern genannt, unterliegen dieser Bedingung. Gleichzeitig findet diese Faserart immer mehr Interesse am Weltmarkt, weil der Anbau von Baumwolle viel Wasser verbraucht und die Baumwollpflanze anfällig für Schädlinge ist. Zudem ist es aufwändig, gute Baumwollqualität zu ernten, denn nicht alle Früchte reifen gleichzeitig.

Die Separierung der Fasern aus dem natürlichen Faserbündel erfordert zunächst den Prozess der natürlichen Röste, d.h. das Rotten auf dem Feld oder im Wasser. Dies ist aufwändig und zudem im Ergebnis stark abhängig von der Witterung. Bei der Röste wird der natürliche Klebstoff (Pektin), der die Fasern zusammenhält, durch Enzyme, produziert von Bakterien oder Pilzen, abgebaut bzw. zerstört.

WO-A-96135831 zeigt ein bekanntes Verfahren.

Als Besonderheit kommt z. B. bei der Produktion von Leinen, bestehend aus Langfasern von Flachs oder Hanf, hinzu, dass in dieser Anwendung keine vollständige Separierung der Fasern erwünscht ist. Den hier erforderlichen Röstegrad zu treffen, ist bei wechselnden Witterungsbedingungen schwierig und führt zu einem gewissen Anteil auch zu unbrauchbaren Fasern für die Leinenproduktion. Zudem entsteht bei der Leinenproduktion als Nebenprodukt die Kurzfaser (Werg), die bei nachträglicher guter Separierung der Einzelfasern zu hochwertigen Garnen verarbeitet werden kann.

Die erforderliche Problemlösung besteht somit darin, einen möglichst schnell wirkenden Ersatz für die natürliche Röste (Rotten) zu finden. Alle bis heute eingesetzten mechanischen Verfahren zur Separierung sind in ihrer Wirkung begrenzt, weil der natürliche Klebstoff Pektin ein von der Natur erzeugtes hocheffizientes und flexibles Verbundmaterial darstellt. Selbst höchst intensive Energieeinbringung mittels elektrohydraulischem Verfahren (siehe Patent EP 1 637 631 B1) erzeugt zwar bessere Ergebnisse als andere mechanische Verfahren, ist aber auch letztendlich auf den bislang erzielten Zersetzungszustand der Pektine durch die Röste (Rotten) angewiesen. Die hochflexible Eigenschaft der Pektine verhindert bei unzureichender Röste die Separierung, oder aber es wird so viel mechanische Energie eingebracht, dass die Faser selber dabei bricht oder zerstört wird.

Um die Begrenzungen für die nachfolgenden Separierungsverfahren zu beseitigen, ist es notwendig, dass die zur Verfügung stehenden Faserbündel nochmals einem Rotten unterzogen werden. Dies ist besonders zeitintensiv und damit für einen industriellen Prozess zu kostenintensiv. Als einzige Alternative hierzu sind lediglich chemische Verfahren bekannt, die ebenfalls das Pektin abbauen bzw. so zerstören, dass anschließend eine Separierung der Fasern möglich ist. Allerdings sind solche chemischen Verfahren umweltbelastend und zudem ebenfalls kostenintensiv.

Hier zeigt die Erfindung eine schnelle und kostengünstige Alternative für die industrielle Serienproduktion der Faserseparierung. Der erfindungsgemäße Gedanke sieht den Einsatz von elektrischen Feldern und daraus resultierendem elektrischen Stromfluss vor. Hierzu werden die Faserbündel unter Zugabe von Wasser in ein elektrisches Feld gebracht. Vorzugsweise wird deionisiertes Wasser (vollentsalztes Wasser) verwendet, aber auch dieses führt durch die Dipol-Bildung des Wassers zu einem elektrischen Stromfluss, wenn auch von geringerer Stromstärke durch die schlechtere elektrische Gesamtleitfähigkeit. Die Wirkung des elektrischen Feldes und des resultierenden elektrischen Stromflusses führt zu einem Angriff (Zersetzung) der Pektine in der Form, dass anschließend eingebrachte mechanische Kräfte wesentlich leichter eine Separierung der Fasern ermöglichen.

Für die Wirkung des elektrischen Feldes und des resultierenden elektrischen Stromflusses kann auch nur eine Anfeuchtung oder Benetzung der Faserbündel ausreichend sein. Die erforderliche Wirkdauer ist abhängig von der Art der zu separierenden Naturfasern, beträgt i. d. R. aber nur wenige Minuten, je nach Höhe der elektrischen Feldstärke bzw. Stromstärke teilweise nur Sekunden.

## Patentansprüche

1. Verfahren zum teilweise oder vollständigen Abbauen bzw. Zersetzen des natürlichen Klebstoffs, im Wesentlichen Pektin, der die Faserbündel von Naturfasern zusammenhält, **dadurch gekennzeichnet, dass** die Faserbündel in Verbindung mit Wasser einer elektrischen Feldstärke und einem daraus resultierenden elektrischen Stromfluss ausgesetzt werden.

2. Verfahren nach Anspruch 1, **dadurch gekennzeichnet, dass** das erforderliche elektrische Feld in beliebiger Form, vorzugsweise homogen als Plattenkondensator oder als koaxialer Aufbau, aber auch inhomogen erzeugt wird.

3. Verfahren nach Anspruch 1 und 2, **dadurch gekennzeichnet, dass** die Faserbündel in dem Wasserbad während der Wirkdauer des elektrischen Feldes zusätzlich bewegt werden.

4. Verfahren nach Anspruch 1 bis 3, **dadurch gekennzeichnet, dass** die zu behandelnden Faserbündel nur angefeuchtet oder benetzt sind.

5. Verfahren nach Anspruch 1 bis 3, **dadurch gekennzeichnet, dass** die Faserbündel während der Wirkzeit des elektrischen Feldes nur mit Wasserdampf beaufschlagt werden.

6. Verfahren nach Anspruch 1 bis 5, **dadurch gekennzeichnet, dass** Wasser oder Wasserdampf beliebiger elektrischer Leitfähigkeit auch voll deionisiert, nämlich vollentsalzt zur Anwendung kommt.

7. Verfahren nach Anspruch 1 bis 6, **dadurch gekennzeichnet, dass** Wasser oder Wasserdampf mit erhöhten Temperaturen zur unterstützenden Wirkung zur Anwendung kommt.

8. Verfahren nach Anspruch 1 bis 7, **dadurch gekennzeichnet, dass** Wasser oder Wasserdampf mit erhöhtem Druck zur unterstützenden Wirkung zur Anwendung kommt.

9. Verfahren nach Anspruch 1 bis 8, **dadurch gekennzeichnet, dass** dem Wasser oder dem Wasserdampf chemische Zusätze zur unterstützenden Wirkung beigegeben werden.

10. Verfahren nach Anspruch 1 bis 9, **dadurch gekennzeichnet, dass** das elektrische Feld und der daraus resultierende elektrische Stromfluss basiert auf Gleich- oder Wechselfelder oder gepulste Felder jeglicher Art, auch phasen-angeschnitten.

## Claims

1. A method for partial or complete breakdown or rather decomposition of the natural glue, mainly pectin, which holds the fibre bundles of natural fibres together, wherein the fibre bundles in combination with water are exposed to an electrical field strength and a resulting electric current flow.

2. The method according to claim 1, wherein the necessary electrical field is generated in any form, preferably in a homogeneous way as a plate capacitor or as a coaxial composition, but also in an inhomogeneous way.

3. The method according to claims 1 and 2, wherein the fibre bundles are additionally moved in the water bath while the electrical field is effective.

4. The method according to claims 1 to 3, wherein the fibre bundles to be treated are only kept wet or moistened.

5. The method according to claims 1 to 3, wherein the fibre bundles are only exposed to steam while the electrical field is effective.

6. The method according to claims 1 to 5, wherein water or steam of any electrical conductivity, also fully de-ionised, i.e. fully desalinated, is applied.

7. The method according to claims 1 to 6, wherein water or steam with higher temperatures to enhance the effectiveness is applied.

8. The method according to claims 1 to 7, wherein water or steam with higher pressure to enhance the effectiveness is applied.

9. The method according to claims 1 to 8, wherein chemical supplements are added to the water or the steam to enhance the effectiveness.

10. The method according to claims 1 to 9, wherein the electrical field and the resulting electric current flow is based on direct or alternating fields or on pulsed fields of any kind, also phase-controlled.

## Revendications

1. Méthode pour la destruction respectivement décomposition partielle ou complète de la colle naturelle, pour l'essentiel la pectine, qui tient ensemble les paquets de fibres des fibres naturelles, **caractérisé en ce que** les paquets de fibres en combinaison avec de l'eau sont soumis à une intensitéde champ électrique et un passage du courant électrique qui en résulte.

2. Méthode selon revendication 1, **caractérisé en ce que** le champ électrique necessaire est généré par n'importe quelle forme, de preference en manière homogène en tant que capaciteur à panneaux ou en tant que composition coaxiale, mais aussi en manière inhomogène.

3. Méthode selon revendications 1 et 2, **caractérisé en ce que** les paquets de fibres sont additionellement mis en movement dans le bain d'eau pendant la durée de l'efficacité du champs électrique.

4. Méthode selon revendications 1 à 3, **caractérisé en ce que** les paquets de fibres à traiter sont seulement humidifies ou humectés.

5. Méthode selon revendications 1 à 3, **caractérisé en ce que** les paquets de fibres sont seulement exposés à du vapeur d'eau pendant la durée de l'efficacité du champs électrique.

6. Méthode selon revendications 1 à 5, **caractérisé en ce que** l'eau ou le vapeur d'eau de n'importe quelle conductivité électrique est appliqué aussi sous forme complètement déionisée, soit complètement dessalée.

7. Méthode selon revendications 1 à 6, **caractérisé en ce que** de l'eau ou du vapeur d'eau aux températures plus élevées est appliqué pour soutenir l'efficacité.

8. Méthode selon revendications 1 à 7, **caractérisé en ce que** de l'eau ou du vapeur d'eau à une pression plus élevée est appliqué pour soutenir l'efficacité.

9. Méthode selon revendications 1 à 8, **caractérisé en ce que** des additives chimiques sont ajoutés à l'eau ou au vapeur d'eau pour soutenir l'efficacité.

10. Méthode selon revendications 1 à 9, **caractérisé en ce que** le champs électrique et le passage du courant électrique qui en résulte est basé sur des champs continus ou alternatifs ou sur des champs pulsés de n'importe quelle forme, aussi phase-contrôlée.
